# EUROPÄISCHE PATENTSCHRIFT

(11) **EP 2 646 590 B1**
(45) Veröffentlichungstag und Bekanntmachung des Hinweises auf die Patenterteilung: **10.05.2017**
(21) Anmeldenummer: 11788419.7
(22) Anmeldetag: 18.11.2011
(51) Int. Cl.: C22C 45/00, C22F 1/00, C21D 7/04

(54) **OBERFLÄCHENSTRUKTURIERTE METALLISCHE GLÄSER UND VERFAHREN ZUR HERSTELLUNG**
METALLIC GLASSES HAVING A STRUCTURED SURFACE AND PROCESS OF MANUFACTURE
VERRES METALLIQUES AYANT UNE SURFACE STRUCTURÉE ET SON PROCÉDÉ DES FABRICATION

(30) Priorität: 29.11.2010 DE 102010062089
(43) Veröffentlichungstag der Anmeldung: 09.10.2013
(73) Patentinhaber: Leibniz-Institut für Festkörper- und Werkstoffforschung Dresden e.V., 01069 Dresden (DE)
(72) Erfinder: JERLIU, Bujar, 01219 Dresden (DE); ECKERT, Jürgen, 01189 Dresden (DE); SCUDINO, Sergio, 01217 Dresden (DE); SURREDDI, Kumar-Babu, 01307 Dresden (DE); PAULY, Simon, 01069 Dresden (DE)
(74) Vertreter: Rauschenbach, Marion
(86) Internationale Anmeldenummer: PCT/EP2011/070485
(87) Internationale Veröffentlichungsnummer: WO 2012/072428

(56) Entgegenhaltungen:
- US-A1- 2009 053 476
- SERGIO SCUDINO ET AL: "Improved Room Temperature Plasticity of Zr41.2Ti13.8Cu12.5Ni10Be22.5 Bulk Metallic Glass by Channel-Die Compression", ADVANCED ENGINEERING MATERIALS, Bd. 12, Nr. 11, 1. November 2010 (2010-11-01), Seiten 1123-1126, XP55018558, ISSN: 1438-1656, DOI: 10.1002/adem.201000171
- YU H B ET AL: "Stress-induced structural inhomogeneity and plasticity of bulk metallic glasses", SCRIPTA MATERIALIA, ELSEVIER, AMSTERDAM, NL, Bd. 61, Nr. 6, 1. September 2009 (2009-09-01), Seiten 640-643, XP026252856, ISSN: 1359-6462, DOI: 10.1016/J.SCRIPTAMAT.2009.06.005 [gefunden am 2009-06-06]
- Y. Zhang ET AL: "Making metallic glasses plastic by control of residual stress", Nature Materials, vol. 5, no. 11, 15 October 2006 (2006-10-15), pages 857-860, XP055319719, GB ISSN: 1476-1122, DOI: 10.1038/nmat1758

## Beschreibung

Die Erfindung bezieht sich auf das Gebiet der Materialwissenschaften und der Verfahrenstechnik und betrifft oberflächenstrukturierte metallische Gläser, wie sie beispielsweise als Gehäusematerialien für Mobiltelefone, Laptops oder USB-Sticks, als Bauteile der Feinmechanik, wie Schrauben, Federn, Zahnräder oder Gelenke, als Implantatmaterialien, wie beispielsweise in der Zahnmedizin, oder als Komponenten in der Automobilindustrie und in der Luft- und Raumfahrtindustrie eingesetzt werden können und ein Verfahren zur Herstellung der Strukturierung.

Metallische Gläser sind metastabile metallische Legierungen, die unter anderem durch Aufschmelzen von metallischen Legierungselementen und nachfolgende Rascherstarrung der Schmelze erhalten werden können. Aufgrund der fehlenden periodischen Ordnung der Atome weisen solche metastabilen metallischen Legierungen oder metallische Gläser eine amorphe Struktur auf und zeigen andere Verformungsmechanismen als konventionelle kristalline Legierungen, wie z.B. Stähle.

Dank dieser besonderen atomaren Struktur besitzen die metallischen Gläser hohe Streckgrenzen und hohe elastische Dehnungen bei gleichzeitig geringem E-Modul. Diese Kombination von Eigenschaften führt dazu, dass metallische Gläser hohe elastische Energien speichern können. Allerdings verändert sich die Struktur metallischer Gläser unter Belastung, und die Bereiche, die sich irreversible (plastisch) verformt haben, sind anfälliger gegenüber weiterer Verformung. Dieses Verhalten resultiert in einer Lokalisierung der Verformung in kleinen Bereichen, den so genannten Scherbändern. Diese Scherbänder sind unter weiterer Belastung Ausgangspunkte für den Bruch. Da sich die Scherbänder in der Größenordnung weniger Nanometer bewegen, ist ihr Beitrag zur makroskopischen plastischen Dehnung der metallischen Gläser sehr gering. Damit versagen die meistens metallischen Gläser katastrophal und ohne messbare plastische Dehnung unter mechanischer Belastung. Da für die Anwendung in Bauteilen eine gewisse Versagenstoleranz in Form von plastischer Dehnung benötigt wird, schränkt die intrinsische Sprödigkeit metallischer Gläser ihren Anwendungsbereich stark ein (M.F. Ashby et al., Scripta Mater. 54, (2006) 321; C.A. Schuh et al., Acta Mater. 55, (2007) 4067).

Das Versagensverhalten metallischer Massivgläser kann durch verschiedene mechanische Vorbehandlungen verbessert werden. Zum einen führt Sandstrahlen (shot-peening) dazu, dass die Oberfläche metallischer Gläser plastisch verformt wird und die eingebrachten Spannungen zu einer Erhöhung der Plastizität unter uniaxialer Druckbelastung führen (Y. Zhang et al., Nature Mater. 5 (2006) 857).

Auch elastostatisches Vorbelasten metallischer Massivgläser über mehrere Stunden unter uniaxialem Druck erhöht ihre plastische Verformbarkeit (S. Lee et al., Scripta Mater. 58 (2008) 591; K.W. Park et al., Acta Mater. 56 (2008) 5440).

Ein weiteres Verfahren, die plastische Dehnung metallischer Gläser zu verbessern, besteht darin, Proben plastisch durch Walzen zu verformen (J. Park et al., J. Non-Cryst. Solids 351 (2005) 2142; S. Scudino et al., Phys. Status Solidi A 207 (2010) 1118; M. H. Lee et al., Mater. Lett. 58 (2004) 3312).

Der Nachteil des Standes der Technik besteht darin, dass zur Realisierung dieser Verfahren entweder sehr viel Zeit benötigt wird, wie im Falle des elastostatischen Vorbelastens, oder dass eine unerwünschte Aufrauung der Oberfläche erfolgt, wie im Falle des Sandstrahlens.

Die Aufgabe der vorliegenden Erfindung besteht in der Angabe von oberflächenstrukturierten metallischen Gläsern, deren Plastizität unter Druck- und Zugbelastung erhöht ist, und in der Angabe eines einfachen, zeiteffizienten und kostengünstigen Verfahrens zur Herstellung der Oberflächenstrukturierung.

Die Aufgabe wird durch die in den Ansprüchen angegebene Erfindung gelöst. Vorteilhafte Ausgestaltungen sind Gegenstand der Unteransprüche.

Die erfindungsgemäßen oberflächenstrukturierten metallischen Gläser bestehen aus einem Körper aus einer metastabilen metallischen Legierung, wobei die Vertiefungen mit einem runden, quadratischen, rechteckigen, dreieckigen, mehreckigen Querschnitt oder mit einem diesen Querschnittsformen ähnlichen Querschnitt und/oder in Form von parallelen Linien, wellenförmigen Mustern oder Gitterstrukturen, und in einem Winkel zwischen > 0° < 180° und > 180° < 360° in Bezug auf die Belastungsachse vorhanden sind, mit einer oder mehreren Vertiefungen mit einem Aspektverhältnis von mindestens 1 : > 1 auf mindestens einer seiner Oberflächen, wobei im Bereich direkt um die Vertiefungen das Legierungsmaterial eine geringere Härte aufweist und weiterhin neben oder um die Bereiche mit der geringeren Härte Bereiche mit erhöhter Härte vorliegen, wobei sich geringere Härte und erhöhte Härte auf die Härte des Legierungsmaterials vor der Einbringung der Vertiefung(en) bezieht.

Vorteilhafterweise besteht der Körper aus Zr₅₇Ti₅Cu₂₀Ni₈Al₁₀, Zr_{52.5}Ti₅Cu_{17.9}Ni_{14.6}Al₁₀, Cu_{47.5}Zr₄₇.₅Al₅, Cu₄₅Zr₄₅Al₁₀, Cu₄₈Zr₃₆Al₈Ag₈, Cu₅₀Zr₅₀, Mg₅₄Cu_{26.5}Ag_{8.5}Gd₁₁, Ti₅₀Ni₂₄Cu₂₀B₁Si₂Sn₃, Fe₄₈Cr₁₅Mo₁₄Er₂C₁₅B₆ oder Cu₄₆Zr₄₂Al₇Y₅.

Ebenfalls vorteilhafterweise sind eine Vielzahl von Vertiefungen vorhanden, noch vorteilhafterweise 2 bis 100 Vertiefungen.

Weiterhin weisen die Vertiefungen einen runden, quadratischen, rechteckigen, dreieckigen, oder einen mehreckigen Querschnitt auf. Und auch vorteilhafterweise sind Vertiefungen vorhanden, die hinsichtlich ihrer Anzahl und Abmessungen so bemessen sind, dass noch unverformte und/oder unbeanspruchte Materialbereiche im Körper vorhanden sind.

Vorteilhaft ist es auch, wenn in eine, mehrere oder alle Oberflächen des Körpers aus der metastabilen metallischen Legierung Oberflächenstrukturierungen vorhanden sind.

Und auch vorteilhaft ist es, wenn eine oder mehrere Vertiefungen mit einem Winkel zwischen > 0° < 180° und > 180° < 360° in Bezug auf die Belastungsachse vorhanden sind.

Ebenfalls vorteilhaft ist es, wenn sich die Bereich mit höherer und niedrigerer Härte um mindestens 5 % von der Härte unterscheiden, die vor der Einbringung der Vertiefungen vorgelegen hat.

Weiterhin vorteilhaft ist es, wenn das Aspektverhältnis von Tiefe der Vertiefung zur Länge der Vertiefung 1 : ≥ 10 oder 1 : ≥ 100 beträgt.

Bei dem erfindungsgemäßen Verfahren zur Herstellung von oberflächenstrukturierten metallischen Gläsern wird ein Körper aus einem metallischen Glas hergestellt, nachfolgend wird in mindestens eine der Oberflächen des abgekühlten Körpers mittels eines Werkzeuges mindestens eine Vertiefung eingebracht, wobei das Werkzeug die Negativform der Vertiefung aufweist und das Werkzeug auf mindestens eine Oberfläche aufgebracht und mittels uniaxialem Druck eine oder mehrere Vertiefungen in die Oberfläche gleichzeitig oder nacheinander eingebracht werden, wobei die Anzahl und Abmessungen der Vertiefungen so realisiert werden, dass noch unverformte und/oder unbeanspruchte Materialbereiche im Körper vorhanden sind, wobei die Vertiefungen mit einem runden, quadratischen, rechteckigen, dreieckigen oder mehreckigen Querschnitt und/oder in Form von parallelen Linien, wellenförmigen Mustern oder Gitterstrukturen, mit einem Aspektverhältnis von Tiefe der Vertiefung zu Länge der Vertiefung von mindestens 1 : > 1, und in einem Winkel zwischen > 0° < 180° und > 180° < 360° in Bezug auf die Belastungsachse eingebracht und dadurch Veränderungen der Härte der Materialbereich im Körper um die Vertiefungen realisiert werden.

Vorteilhafterweise wird ein Werkzeug eingesetzt, welches aus einem Material mit einer größeren Härte als das metallische Glas besteht und sich unter dem eingesetzten Druck nicht verformt.

Ebenfalls vorteilhafterweise werden mehrere Vertiefungen in sich gegenüberliegende Oberflächen des Körpers aus einem metallischen Glas eingebracht.

Weiterhin vorteilhafterweise werden eine oder mehrere Vertiefungen auf den Umfang eines runden Körpers aus einem metallischen Glas eingebracht.

Von Vorteil ist es auch, wenn ein uniaxialer Druck von 10 MPa bis 5000 MPa aufgebracht wird.

Und auch von Vorteil ist es, wenn das Einbringen der Vertiefungen bei Temperaturen unterhalb der Glasübergangstemperatur der metallischen Gläser, vorteilhafterweise im Bereich der Raumtemperatur, durchgeführt wird.

Mit der vorliegenden Lösung wird es erstmals möglich, oberflächenstrukturierte metallische Gläser anzugeben und herzustellen, deren Plastizität unter Druck- und Zugbelastung erhöht ist. Dies ist besonders vorteilhaft, da metallische Gläser generell intrinsisch spröde sind.
Ebenso kann diese Oberflächenstrukturierung der metallischen Gläser erstmals durch ein einfaches, zeiteffizientes und kostengünstiges Verfahren realisiert werden.

Erreicht wird dies, indem mittels eines Werkzeuges auf eine oder mehrere Oberflächen eines Körpers aus einem metallischen Glas eine oder mehrere Vertiefungen eingebracht werden. Dazu wird über das Werkzeug ein uniaxialer Druck auf die Oberfläche des metallischen Glases ausgeübt. Die eingebrachten Vertiefungen stellen die Oberflächenstrukturierung dar.

Die Form der Vertiefungen sowohl hinsichtlich Querschnitt, Länge und Breite kann sehr vielfältig sein und sie ist erfindungsgemäß nicht begrenzt. Es können vorteilhafterweise geometrische Formen sein, die jedoch auch herstellungsbedingt nicht genau sein müssen, sondern auch geometrischen Formen ähneln können. Dies können beispielsweise parallele Linien bis hin zu wellenförmigen Mustern oder Gitterstrukturen sein. Es können auf eine oder mehrere Oberflächen des Körpers aus dem metallischen Glas gleiche oder unterschiedliche Vertiefungen sowohl hinsichtlich der Form als auch der Anzahl und der Richtung bezogen auf die Belastungsachse eingebracht sein. Vorteilhafterweise sind die Vertiefungen in einem Winkel zur Belastungsachse eingebracht, der unterschiedlich von 0° bzw. 360° und 180° in Bezug auf die Belastungsachse ist. Noch vorteilhafterweise sollte diese Winkel zwischen 10 und 30° zur Belastungsachse betragen.
In jedem Fall soll aber im Körper aus dem metallischen Glas mindestens noch ein Materialbereich vorhanden sein, der durch das Einbringen der Vertiefung(en) unverformt und/oder unbeansprucht ist.

Aufgrund des jeweils angewandten uniaxialen Drucks können die Vertiefungen zwischen Nanometern bis zu mehreren Millimeter Tiefe eingebracht werden. Unter dem Aspektverhältnis der Vertiefung soll im Rahmen dieser Erfindung das Verhältnis von Tiefe der Vertiefung zu ihrer Länge verstanden werden. Die Länge der Vertiefung soll dabei immer größer sein als deren Tiefe. Vorteilhafterweise beträgt die Länge in Abhängigkeit von der absoluten Größe des Körpers aus dem metallischen Glas zwischen Mikrometern bis zu mehreren Zentimetern.

Der uniaxiale Druck kann dabei auf eine Oberfläche des Körpers oder auch auf mehrere oder alle Oberflächen des Körpers gleichzeitig oder nacheinander aufgebracht werden. Dabei können sowohl unterschiedliche Vertiefungen als auch mit unterschiedlichem Druck die Vertiefungen eingebracht werden. Es kann ein Druck zwischen 10 MPa und 5000 MPa eingesetzt werden. Ebenso kann der Druck zwischen 1 Sekunde und 1 Stunde aufgebracht werden.

Als Material für das Werkzeug wird ein solches eingesetzt, dass eine größere Härte als das metallische Glas aufweist und sich unter dem eingesetzten Druck nicht verformt. Dies kann beispielsweise ein gehärteter Stahl oder ein anderes metallisches Glas oder sonstige Hartmetalle oder Werkstoffe mit hohen Härten, wie z.B. Keramiken sein.

Das Werkzeug kann zusätzlich auch geheizt oder gekühlt werden, so dass die Temperatur, bei der die Strukturierung stattfindet, verändert werden kann. Dabei ist jedoch der Temperaturbereich dadurch begrenzt, dass die Erwärmung nur bis unterhalb der Glasübergangstemperatur des jeweils eingesetzten metallischen Glases erfolgen darf.

Aufgrund dieser Vertiefung(en) verändert sich die Härte des Materials um die Vertiefung. Direkt um die Vertiefung entstehen Bereiche geringerer Härte, als die Härte, die das Material vor dem Einbringen der Vertiefung aufwies. Wiederum neben und/oder um diese Bereiche geringerer Härte entstehen Bereiche mit erhöhter Härte, wobei sich erhöhte Härte ebenfalls auf die Härte des Materials vor dem Einbringen der Vertiefung bezieht. Durch diese unterschiedlichen Härtebereiche im Material wird das Entstehen und Ausbreiten von Scherbändern bei Aufbringen von Zug- oder Druckbelastungen auf das erfindungsgemäße oberflächenstrukturierte metallische Glas erschwert. Die Scherbänder wechselwirken mit den Regionen höherer und geringerer Härte im metallischen Glas, und es wird verhindert, dass sich Scherbänder ungehindert durch das Material bewegen. Stattdessen vervielfältigen sie sich in den Bereichen hoher Härten, was wiederum die plastische Verformbarkeit erhöht.
Da in jedem Fall im Körper aus dem metallischen Glas mindestens noch ein Materialbereich vorhanden ist, der durch das Einbringen der Vertiefung(en) unverformt und/oder unbeansprucht ist, heißt dies, dass in diesem Materialbereich die Härte des Materials vorliegt, die vor dem Einbringen der Vertiefung(en) vorgelegen hat.

Nachfolgend wird die Erfindung an einem Ausführungsbeispiel näher erläutert.

Dabei zeigen
- Fig. 1 a: schematisch die Härteverteilung eines Körpers aus einem metallischen Glas ohne Strukturierung
- Fig. 1 b: schematisch die Härteverteilung eines erfindungsgemäßen Körpers aus einem oberflächenstrukturierten metallischen Glas
- Fig. 2: a) den unstrukturierten Körper aus einem metallischen Glas
b) den Körper mit Werkzeug während der Druckaufbringung
c) den strukturierten Körper jeweils im Querschnitt
- Fig. 3: oberflächenstrukturierte, amorphe Zr_{52.5}Ti₅Cu_{17.9}Ni_{14.6}Al₁₀-Legierung.
- Fig.4: Zugversuchsdaten für eine Zr_{52.5}Ti₅Cu_{17.9}Ni_{14.6}Al₁₀-Legierung im Ausgangszustand und nach der Oberflächenstrukturierung. Eine signifikante Zunahme der plastischen Dehnung ist feststellen.

### Beispiel

Eine Legierung der Zusammensetzung Zr_{52.5}Ti₅Cu_{17.9}Ni_{14.6}Al₁₀ wurde aufgeschmolzen und ein Körper mit den Abmessungen 40 x 30 x 1.5 mm³ mittels Rascherstarrung hergestellt. Dieser Körper besteht damit aus einer metastabilen metallischen Legierung, einem metallischen Glas. Der endgültige Testkörper (Fig. 3) wurde über das Drahterosionsverfahren erzeugt, wobei sich die Struktur des Materials nicht ändert.

Auf zwei gegenüberliegende Oberflächen des Körpers wurde ein Werkzeug positioniert, welches die aufzubringende Oberflächenstrukturierung in Negativform aufwies. Das Werkzeug wurde dann bei einer Kraft von 45 kN für eine Minute von oben und unten auf den Körper aus dem metallischen Glas belastet (Fig. 2).

Nach Ende der Belastung und Abnehmen des Werkzeuges wiesen die beiden gegenüberliegenden Oberflächen eine Strukturierung aus 4 Vertiefungen der Abmessungen 35 x 0,2 x 0,08 mm³ auf. Die Vertiefungen hatten damit ein Aspektverhältnis von 0,08 : 35 = 1 : 437.5 (= 2,2 x 10⁻³). (Fig. 3).

Diese oberflächenstrukturierte amorphe Probe wurde anschließend unter Zugbelastung mit einer Verformungsgeschwindigkeit von 0.015 mm/s getestet, und die Ergebnisse sind in Fig. 4 dargestellt.

Aus den ermittelten Daten ist zu erkennen, dass sich die plastische Dehnung des metallischen Glases unter Zugbelastung aufgrund der eingebrachten Oberflächenstrukturierung erhöht. Im Ausgangszustand bricht das Material spröde mit einer plastischen Dehnung von 0%; nach der Oberflächenstrukturierung zeigt das Material eine plastische Dehnung von 3%, wobei die die hohe Bruchfestigkeit von 1750 MPa nicht beeinträchtigt wird.

## Patentansprüche

1. Verfahren zur Herstellung von oberflächenstrukturierten metallischen Gläsern, bei dem ein Körper aus einem metallischen Glas hergestellt wird, nachfolgend in mindestens eine der Oberflächen des abgekühlten Körpers mittels eines Werkzeuges mindestens eine Vertiefung eingebracht wird, wobei das Werkzeug die Negativform der Vertiefung aufweist und das Werkzeug auf mindestens eine Oberfläche aufgebracht und mittels uniaxialem Druck eine oder mehrere Vertiefungen in die Oberfläche gleichzeitig oder nacheinander eingebracht werden, wobei die Anzahl und Abmessungen der Vertiefungen so realisiert werden, dass noch unverformte und/oder unbeanspruchte Materialbereiche im Körper vorhanden sind, wobei die Vertiefungen mit einem runden, quadratischen, rechteckigen, dreieckigen oder mehreckigen Querschnitt und/oder in Form von parallelen Linien, wellenförmigen Mustern oder Gitterstrukturen, und in einem Winkel zwischen > 0° < 180° und > 180° < 360° in Bezug auf die Belastungsachse und mit einem Aspektverhältnis von Tiefe der Vertiefung zu Länge der Vertiefung von mindestens 1 : > 1 eingebracht und dadurch Veränderungen der Härte der Materialbereich im Körper um die Vertiefungen realisiert werden.

2. Verfahren nach Anspruch 1, bei dem ein Werkzeug eingesetzt wird, welches aus einem Material mit einer größeren Härte als das metallische Glas besteht und sich unter dem eingesetzten Druck nicht verformt.

3. Verfahren nach Anspruch 1, bei dem mehrere Vertiefungen in sich gegenüberliegende Oberflächen des Körpers aus einem metallischen Glas eingebracht werden.

4. Verfahren nach Anspruch 1, bei dem eine oder mehrere Vertiefungen auf den Umfang eines runden Körpers aus einem metallischen Glas eingebracht werden.

5. Verfahren nach Anspruch 1, bei dem ein uniaxialer Druck von 10 MPa bis 5000 MPa aufgebracht wird.

6. Verfahren nach Anspruch 1, bei dem das Einbringen der Vertiefungen bei Temperaturen unterhalb der Glasübergangstemperatur der metallischen Gläser, vorteilhafterweise im Bereich der Raumtemperatur, durchgeführt wird.

7. Oberflächenstrukturierte metallische Gläser hergestellt nach Anspruch 1 bestehend aus einem Körper aus einer metastabilen metallischen Legierung mit einer oder mehreren Vertiefungen, wobei die Vertiefungen mit einem runden, quadratischen, rechteckigen, dreieckigen, mehreckigen Querschnitt und/oder in Form von parallelen Linien, wellenförmigen Mustern oder Gitterstrukturen, und in einem Winkel zwischen > 0° < 180° und > 180° < 360° in Bezug auf die Belastungsachse vorhanden sind, mit einem Aspektverhältnis von Tiefe der Vertiefung zu Länge der Vertiefung von mindestens 1 : > 1 auf mindestens einer seiner Oberflächen, wobei im Bereich direkt um die Vertiefungen das Legierungsmaterial eine geringere Härte aufweist und weiterhin neben oder um die Bereiche mit der geringeren Härte Bereiche mit erhöhter Härte vorliegen, wobei sich geringere Härte und erhöhte Härte auf die Härte des Legierungsmaterials vor der Einbringung der Vertiefung(en) bezieht, und wobei Vertiefungen vorhanden sind, die hinsichtlich ihrer Anzahl und Abmessungen so bemessen sind, dass noch unverformte und/oder unbeanspruchte Materialbereich im Körper vorhanden sind.

8. Oberflächenstrukturierte metallische Gläser nach Anspruch 7, bei denen der Körper aus Zr₅₇Ti₅Cu₂₀Ni₈Al₁₀, Zr_{52.5}Ti₅Cu_{17.9}Ni_{14.6}Al₁₀, Cu_{47.5}Zr_{47.5}Al₅, Cu₄₅Zr₄₅Al₁₀, Cu₄₈Zr₃₆Al₈Ag₈, Cu₅₀Zr₅₀, Mg₅₄Cu_{26.5}Ag_{8.5}Gd₁₁, Ti₅₀Ni₂₄Cu₂₀B₁Si₂Sn₃, Fe₄₈Cr₁₅Mo₁₄Er₂C₁₅B₆ oder Cu₄₆Zr₄₂Al₇Y₅ besteht.

9. Oberflächenstrukturierte metallische Gläser nach Anspruch 7, bei denen eine Vielzahl von Vertiefungen vorhanden sind, vorteilhafterweise 2 bis 100 Vertiefungen.

10. Oberflächenstrukturierte metallische Gläser nach Anspruch 7, bei denen in eine, mehrere oder alle Oberflächen des Körpers aus einer metastabilen metallischen Legierung Oberflächenstrukturierungen vorhanden sind.

11. Oberflächenstrukturierte metallische Gläser nach Anspruch 7, bei denen sich die Bereich mit höherer und niedrigerer Härte um mindestens 5 % von der Härte unterscheiden, die vor der Einbringung der Vertiefungen vorgelegen hat.

12. Oberflächenstrukturierte metallische Gläser nach Anspruch 7, bei denen das Aspektverhältnis von Tiefe der Vertiefung zur Länge der Vertiefung 1 : » 1, vorteilhafterweise 1 : ≥ 10 oder 1 : ≥ 100 beträgt.

## Claims

1. Process for producing surface-structured metallic glasses, wherein a body composed of a metallic glass is produced and at least one depression is subsequently introduced into at least one of the surfaces of the cooled body by means of a tool, where the tool has the negative shape of the depression and the tool is applied to at least one surface and one or more depressions are simultaneously or successively introduced into the surface by means of uniaxial pressure, where the number and dimensions of the depressions are such that undeformed and/or unstressed regions of material are still present in the body, where the depressions are introduced with a round, square, rectangular, triangular or polygonal cross section and/or in the form of parallel lines, wavy patterns or lattice structures and at an angle of from > 0° < 180° to > 180° < 360° relative to the loading axis and with an aspect ratio of depth of the depression to length of the depression of at least 1:> 1 and changes in the hardness of the region of material in the body around the depressions are thereby realized.

2. Process according to Claim 1, wherein a tool which consists of a material having a greater hardness than the metallic glass and does not deform under the pressure employed is used.

3. Process according to Claim 1, wherein a plurality of depressions are introduced into opposite surfaces of the body composed of a metallic glass.

4. Process according to Claim 1, wherein one or more depressions are introduced around the circumference of a round body composed of a metallic glass.

5. Process according to Claim 1, wherein a uniaxial pressure of from 10 MPa to 5000 MPa is applied.

6. Process according to Claim 1, wherein the introduction of the depressions is carried out at temperatures below the glass transition temperature of the metallic glasses, advantageously in the region of room temperature.

7. Surface-structured metallic glasses produced according to Claim 1 and consisting of a body composed of a metastable metallic alloy having one or more depressions, where the depressions are present with a round, square, rectangular, triangular, polygonal cross section and/or in the form of parallel lines, wavy patterns or lattice structures and at an angle in the range from > 0° < 180° to > 180° < 360° relative to the loading axis and with an aspect ratio of depth of the depression to length of the depression of at least 1:> 1 on at least one of its surfaces, where the alloy material has a lower hardness in the region directly around the depressions and in addition regions having an increased hardness are present next to or around the regions having the lower hardness, where lower hardness and increased hardness are based on the hardness of the alloy material before introduction of the depression(s) and depressions being present in such a number and with such dimensions that undeformed and/or unstressed regions of material are still present in the body.

8. Surface-structured metallic glasses according to Claim 7, wherein the body consists of Zr₅₇Ti₅Cu₂₀Ni₈Al₁₀, Zr_{52.5}Ti₅Cu_{17.9}Ni₁₄.₆Al₁₀, Cu_{47.5}Zr_{47.5}Al₅. Cu₄₅Zr₄₅Al₁₀, CU₄₈Zr₃₆Al₈Ag₈, CU₅₀Zr₅₀, Mg₅₄Cu_{26.5}Ag_{8.5}Gd₁₁. Ti₅₀Ni₂₄Cu₂₀B₁Si₂Sn₃, Fe₄₈Cr₁₅MO₁₄Er₂C₁₅B₆ or Cu₄₆Zr₄₂Al₇Y₅.

9. Surface-structured metallic glasses according to Claim 7, wherein a plurality of depressions are present, advantageously from 2 to 100 depressions.

10. Surface-structured metallic glasses according to Claim 7., wherein surface structuring is present in one, more than one or all surfaces of the body composed of a metastable metallic alloy.

11. Surface-structured metallic glasses according to Claim 7, wherein the regions having a higher and lower hardness differ by at least 5% from the hardness which was present before introduction of the depressions.

12. Surface-structured metallic glasses according to Claim 7, wherein the aspect ratio of depth of the depression to length of the depression is 1:>> 1, advantageously 1:≥ 10 or 1:≥ 100.

## Revendications

1. Procédé de fabrication de verres métalliques à surface structurée, dans lequel
un corps en verre métallique est fabriqué,
au moins un creux est ménagé au moyen d'un outil dans au moins une des surfaces du corps refroidi,
l'outil présentant la forme négative du creux et l'outil étant appliqué sur au moins une surface,
un ou plusieurs creux étant ménagés simultanément ou successivement dans la surface au moyen d'une poussée uniaxiale,
le nombre et les dimensions des creux étant sélectionnés de telle sorte que des parties encore non déformées et/ou non sollicitées soient présentes dans le corps,
les creux étant réalisés à une section transversale ronde, carrée, rectangulaire, triangulaire ou polygonale et/ou sous la forme de lignes parallèles, de motifs ondulés ou de structures en grille et étant ménagés sous un angle compris entre > 0° < 180° et > 180° < 360° par rapport à l'axe de la sollicitation et dans un rapport d'aspect entre la profondeur du creux et la longueur du creux d'au moins 1 : > 1, pour ainsi obtenir des modifications de la dureté du matériau du corps dans la partie qui entoure les creux.

2. Procédé selon la revendication 1, qui utilise un outil constitué d'un matériau dont la dureté est plus élevée que celle du verre métallique et qui ne se déforme pas sous la pression appliquée.

3. Procédé selon la revendication 1, dans lequel plusieurs creux sont ménagés dans des surfaces mutuellement opposées du corps en verre métallique.

4. Procédé selon la revendication 1, dans lequel un ou plusieurs creux sont ménagés sur la surface d'un corps rond en verre métallique.

5. Procédé selon la revendication 1, dans lequel la pression appliquée est une pression uniaxiale de 10 MPa à 5 000 MPa.

6. Procédé selon la revendication 1, dans lequel la formation des creux est réalisée à des températures inférieures à la température de transition vitreuse des verres métalliques et avantageusement dans la plage des températures ambiantes.

7. Verres métalliques structurés en surface, fabriqués selon la revendication 1 et constitués d'un corps en alliage métallique métastable qui présente un ou plusieurs creux,
les creux étant réalisés à une section transversale ronde, carrée, rectangulaire, triangulaire ou polygonale et/ou sous la forme de lignes parallèles, de motifs ondulés ou de structures en grille et étant ménagés sous un angle compris entre > 0° < 180° et > 180° < 360° par rapport à l'axe de la sollicitation et dans un rapport d'aspect entre la profondeur du creux et la longueur du creux d'au moins 1 : > 1,
le matériau d'alliage présentant une dureté moindre dans les parties qui entourent directement les creux et des parties de dureté plus élevée étant de plus présentes à côté ou autour des parties de dureté moindre, la dureté moindre et la dureté accrue se référant à la dureté du matériau d'alliage avant que le ou les creux soient formés,
les creux présents étant en nombre et présentant des dimensions telles que des parties de matériau non déformées et/ou soient présentes dans le corps.

8. Verres métalliques structurés en surface selon la revendication 7, dans lesquels le corps est constitué de Zr₅₇Ti₅Cu₂₀Ni₈Al₁₀, Zr_{52,5}Ti₅Cu_{17,9}Ni_{14,6}Al₁₀, Cu47, 5Zr47, 5A15, Cu45Zr45Al10, Du48Zr36Al8,Ag8, Cu₅₀Zr₅₀, Mg₅₄Cu_{25,6}Ag_{8,5}Gd₁₁, Ti₅₀Ni₂₄Cu₂₀B₁Si₂Sn₃, Fe₄₈Cr₁₅Mo₁₄Er²C₁₅B₆ ou Cu₄₆Zr₄₂A₁₇U₅.

9. Verres métalliques structurés en surface selon la revendication 7, dans lesquels plusieurs creux et de préférence de 2 à 100 creux sont présents.

10. Verres métalliques structurés en surface selon la revendication 7, dans lesquels des structurations de surface sont prévues dans une, plusieurs ou toutes les surfaces du corps en alliage métallique métastable.

11. Verres métalliques structurés en surface selon la revendication 7, dans lesquels la partie à dureté plus élevée ou à dureté plus basse diffère d'au moins 5 % de la dureté qui prévalait avant la formation des creux.

12. Verres métalliques structurés en surface selon la revendication 7, dans lesquels le rapport d'aspect de la profondeur des creux à la longueur des creux est de 1 : >> 1, avec de préférence 1 : ≥ 10 ou 1 ≥ 100.
